# EUROPÄISCHE PATENTSCHRIFT

(11) **EP 0 346 740 B1**
(45) Veröffentlichungstag und Bekanntmachung des Hinweises auf die Patenterteilung: **26.08.1992**
(21) Anmeldenummer: 89110247.7
(22) Anmeldetag: 07.06.1989
(51) Int. Cl.: C25D 3/56

(54) **Alkalisches wässriges Bad zur galvanischen Abscheidung von Zink - Eisen - Legierungen**
Alcaline aqueous bath for the galvanic deposition of zinc-iron alloys
Bain alcalin aqueux pour le dépôt galvanique d'alliages de zinc-fer

(30) Priorität: 09.06.1988 DE 3819892
(43) Veröffentlichungstag der Anmeldung: 20.12.1989
(73) Patentinhaber: SCHERING AKTIENGESELLSCHAFT, 13342 Berlin (DE)
(72) Erfinder: Voss, Günter, D-1000 Berlin 28 (DE); Kurpjoweit, Martin, Dr., 1000 Berlin 65 (DE); Richter, Wolfgang, 1000 Berlin 47 (DE)

(56) Entgegenhaltungen:
- DE-A- 3 506 709
- FR-A- 2 595 102
- US-A- 4 179 343
- PATENT ABSTRACTS OF JAPAN, Band 10, Nr. 36 (C-328)[2093], 13. Februar 1986; & JP-A-60 187 694 (SUMITOMO KINZOKU KOGYO K.K.) 25-09-1985

## Beschreibung

Die Erfindung betrifft ein alkalisches wässriges Bad zur galvanischen Abscheidung von Zink-Eisen-Legierungen enthaltend als wesentliche Bestandteile ein Zinkat und eine Eisenverbindung.

Elektrolyte zur Abscheidung von Zinklegierungen sind seit längerem bekannt. Ihre technische Verwendbarkeit beschränkt sich, nicht zuletzt wegen ihrer sehr stromdichteabhängigen Legierungszusammensetzung, vor allem auf die Bandgalvanisierung.

In letzter Zeit wurde versucht saure Elektrolyte auf dem Markt einzuführen, aus denen korrosionsbeständige Legierungen von Zink mit Nickel, Kobalt, Eisen oder Chrom abgeschieden werden. Trotz relativ guter bis sehr guter Korrosionsdaten blieb das Anwendungsspektrum solcher Elektrolyte auffallend eng begrenzt. Die Gründe hierfür sind insbesondere die Instabilität der Elektrolyte, infolge der hohen Salzkonzentrationen und die problematische, weil stromdichteabhängige Legierungszusammensetzung. Das gleiche gilt auch für bisher bekannte Zinkeisenbäder, die den Nachteil haben, daß Zink-Eisen als Endoberfläche nicht einsetzbar wäre, da durch den Eisenanteil sich sehr schnell sowohl Rotrost als auch Weißrost bildet.

Ein Grund für dieses unzureichende Korrosionsverhalten der bisherigen Zink- Eisen-Überzüge mag darin liegen, daß sie aus Bädern abgeschieden wurden, die unterschiedliche, aber insgesamt ungünstige Chelatbildner enthielten. So werden i. d. DE-DS 3 506 709 unter anderem folgende Chelatbilder genannt:
Hydroxycarbonsäuren, Aminoalkohol, Polyamin, Aminocarbonsäure und andere

Außerdem werden in diesem Bad Eisensalze verwendet, die zu einer Anreicherung unerwünschter Fremdanionen führen.

Aufgabe der Erfindung ist die Schaffung eines Bades der oben bezeichneten Gattung, welches eine von der Stromdichte unabhängige Abscheidung von Hochkorrosionsbeständigen Zink-Eisen-Legierungen unter Vermeidung von störenden Fremdanionen ermöglicht.

Diese Aufgabe wird erfindungsgemäß durch ein alkalisches wässriges Bad gemäß dem kennzeichnenden Teil des Patentanspruchs gelöst.

Weitere Ausgestaltungen der Erfindung sind den Kennzeichnungsteilen der Unteransprüche zu entnehmen.

Das erfindungsgemäße Bad ermöglicht in herausragender Weise die Abscheidung nahezu konstant zusammengesetzter Zink-Eisen-Legierungsüberzüge mit außergewöhnlich hoher Korrosionsbeständigkeit.

Die Stromdichte-Unabhängigkeit ist hierbei besonders überraschend und von großer technischer Bedeutung für die Verfahrensdurchführung.

Als weitere Vorteile sind insbesondere die Abwesenheit von störenden Fremdionen sowie weiterer Komplex- bzw. Chelatbildner zu nennen.

Von den Zinkaten läßt sich mit besonderem Vorteil das Natriumzinkat verwenden, jedoch können gewünschtenfalls auch die anderen Alkalizinkate zur Anwendung kommen.

Außer Alkalihydroxid können auch Mischungen von Alkalihydroxiden mit Alkalicarbonaten im Bad erhalten sein.

Als Bindungen des Eisens können erfahrensgemäß solche mit Polyhydroxyldehyden, wie Monosacchariden, Disacchariden, Trisacchariden sowie Stärkeabbauprodukte verwendet werden.

Das erfindungsgemäß zu verwendende Eisensaccharat ist an sich bekannt und kann durch an sich bekannte Verfahren hergestellt werden, zum Beispiel durch Umsetzung von Eisen-II-Chlorid, Soda, Saccharose und Natronlauge.

Es ist besonders vorteilhaft, die Zucker bzw. Saccharide im Bad im Überschuß einzusetzen.

Die Anwendung des erfindungsgemäßen Bades erfolgt in an sich bekannter Weise unter den folgenden Verfahrensbedingungen:
- Temperatur: : 25 °C
- Stromdichte: : 1 - 4 A/dm²
- pH-Wert: : > 13

Als Substrate für die abzuscheidenden Zink-Eisen-Legierungsüberzüge sind insbesondere Eisen-Stahl geeignet.

Die Grundzusammensetzung des erfindungsgemäßen Bades ist wie folgt:
120 g/Liter Alkalihydroxid
10 g/Liter Zinkoxid
30 g/Liter Alkalicarbonat

Die aus dem erfindungsgemäßen Bad abgeschiedenen Legierungsüberzüge können in an sich bekannter Weise mittels geeigneter Chromatierlösungen mit Chromatdeckschichten versehen werden.

Die folgenden Beispiele dienen zur Erläuterung der Erfindung.

### Beispiel 1

Die folgende Tabelle zeigt die Legierungszusammensetzung (Anteil Fe) bei unterschiedlichen Stromdichten, in Abhängigkeit von der Zink- und Eisenkonzentration im Bad.

Die verwendeten Bäder hatten neben den in der Tabelle aufgeführten Bestandteilen folgende Zusammensetzung:
120 g/Liter NaOH
30 g/Liter Na₂CO₃
10 g/Liter Natriumzinkat
8 g/Liter Glanzzusatz

Die Befunde zeigten den ungewöhnlichen Standard der erfindungsgemäßen Bäder, nämlich relativ niedrige Eisenkonzentration im Elektrolyten und den dennoch ungewöhnlich gleichmäßigen Eisengehalt im Überzug bei unterschiedlichen Stromdichten.

Zum Vergleich seien die entsprechenden Daten eines kommerziellen alkalischen Zink-Eisen-Bades angeführt:

### Beispiel 2

Aus einem Bad der im Beispiel I in der Tabelle genannten Zusammensetzung wurden 8 µm dicke Zn-Fe-Überzüge abgeschieden. Diese enthielten 0,5 % Fe.

Diese Überzüge wurden durch Tauchen in eine übliche Chromatierlösung passiviert:

Ein Teil der Proben wurde nach dem Chromatieren 1h bei 120 °C getempert (Sonderforderung der Autoindustrie), der Rest wurde bei 60 - 80 °C ca. 15 min. lang getrocknet.

Nach einer Lagerzeit von mind. 1 Woche wurden die Proben im Salzsprühtest gem. DIN 50021 SS getestet,
a) bis zu deutlich beginnender Oberflächenkorrosion (Weißrost);
b) bis zum Auftreten von Rotrost.

Parallel dazu werden unter optimalen Bedingungen hergestellte Proben aus alkalischen Zinkelektrolyten zum Vergleich getestet. Die Ergebnisse sind in der folgenden Tabelle aufgeführt.

Bei diesem Vergleich muß beachtet werden, daß die zum Vergleich eingesetzten chromatierten Zinkmuster bereits einen ungewöhnlich hohen Standard darstellen. Dennoch verhielten sich selbst die getemperten Zn-Fe-Chromatüberzüge beständiger.

Der mit den ungetemperten Proben erreichte Korrosionsschutz von ca. 1000 Stunden Salzsprühtest für Zn-Fe-chromatiert beweist, daß mit dem erfindungsgerechten Bad Korrosionsschutzwerte erreicht werden, wie sie bisher nur mit einem speziellen Zink-Nickel-Verfahren aus sauren Bädern erzielbar waren, was jedoch die aus der Tabelle ersichtlichen Nachteile besitzt.

## Patentansprüche

1. Alkalisches wässriges Bad zur galvanischen Abscheidung von Zink-Eisen Legierungen enthaltend als wesentlicher Bestandteil ein Zinkat und eine Eisenverbindung, dadurch gekennzeichnet, daß die Eisenverbindung in Form einer Verbindung des Eisens mit einem Polyhydroxyaldehyd enthalten ist.

2. Alkalisches wässriges Bad gemäß Anspruch 1, dadurch gekennzeichnet, daß die Eisenverbindung in Form einer Verbindung des Eisens mit einem Monosaccharid, Disaccharid oder Trisaccharid enthalten ist.

3. Wässriges alkalisches Bad gemäß Anspruch 1, dadurch gekennzeichnet, daß die Eisenverbindung in Form von Eisensaccharat enthalten ist.

4. Alkalisches wässriges Bad gemäß Anspruch 1, dadurch gekennzeichnet, daß das Zinkat in Form von Natriumzinkat enthalten ist.

5. Alkalisches wässriges Bad gemäß Anspruch 1, dadurch gekennzeichnet, daß Zink in Konzentrationen von 1 bis 40 g/Liter, vorzugsweise 4 bis 12 g/Liter, Alkalihydroxid in Konzentrationen von 60 bis 200 g/Liter, vorzugsweise 80 bis 140 g/Liter, Eisen in Konzentrationen von 0,001 bis 10 g/Liter, vorzugsweise 0,05 bis 4 g/Liter und Saccharose (Zucker) in Konzentrationen von 1 bis 100 g/Liter, vorzugsweise 30 bis 60 g/Liter, enthalten ist.

6. Alkalisches wässriges Bad gemäß Anspruch 1, dadurch gekennzeichnet, daß es Glanzbildner und Glättungsmittel enthält.

7. Verfahren zur galvanischen Abscheidung von Zink-Eisen-Legierungen, dadurch gekennzeichnet, daß alkalische wässrige Bäder gemäß den Ansprüchen 1 bis 6 verwendet werden.

8. Verfahren gemäß Anspruch 7, dadurch gekennzeichnet, daß dieses bei Temperaturen von 0 bis 60 °C und mit Stromdichten von 0,1 bis 10 A/dm² durchgeführt wird.

## Claims

1. Alkaline aqueous bath for the electrodeposition of zinciron alloys containing as the main constituent a zincate and an iron compound, characterized in that the iron compound is present in the form of a combination of iron with a polyhydroxy aldehyde.

2. Alkaline aqueous bath in accordance with Claim 1, characterized in that the iron compound is present in the form of a combination of iron with a monosaccharide, disaccharide or trisaccharide.

3. Aqueous alkaline bath in accordance with Claim 1, characterized in that the zincate is present in the form of iron saccharate.

4. Aqueous alkaline bath in accordance with Claim 1, characterized in that the zincate is present in the form of sodium zincate.

5. Alkaline aqueous bath in accordance with Claim 1, characterized in that zinc is present in concentrations of 1 to 40 g/liter, preferably 4 to 12 g/liters, alkalihydroxide in concentrations of 60 to 200 g/liter, preferably 80 to 140 g/liter, iron in concentrations of 0.001 to 10 g/liter, preferably 0.05 to 4 g/liter and saccharose (sugar) in concentrations of 1 to 100 g/liter, preferably 30 to 60 g/liter.

6. Alkaline aqueous bath in accordance with Claim 1, characterized in that it contains brighteners and levelling agents.

7. Method for electrodeposition of zinc-iron alloys, characterized in that alkaline aqueous baths in accordance with Claims 1 to 6 are used.

8. Method in accordance with Claim 7, characterized in that the same is implemented at temperatures of 0 to 60°C and with current densities of 0.1 to 10 A/dm².

## Revendications

1. Bain aqueux alcalin destiné à la déposition electrolytique d'alliages zinc-fer contenant comme principal constituant un zincate et une combinaison du fer, caractérisé en ce que la combinaison du fer est présente sous forme d'une combinaison du fer et d'un polyhydroxyaldéhyde.

2. Bain aqueux alcalin suivant revendication 1, caractérisé en ce que la combinaison du fer est présente sous forme d'une combinaison du fer et d'un monosaccharide, disaccharide ou trisaccharide.

3. Bain aqueux alcalin suivant revendication 1, caractérisé en ce que la combinaison de fer est présente sous forme d'un saccharate de fer.

4. Bain aqueux alcalin suivant revendication 1, caractérisé en ce que le zincate est présent sous forme de zincate de sodium.

5. Bain aqueux alcalin suivant revencidation 1, caractérisé en ce qu'il contient du zinc à des concentrations comprises entre 1 et 40 g/litre, de préférence entre 4 et 12 g/litre, de l'hydroxyde alcalin à des concentrations comprises entre 60 et 200 g/litre, de préference entre 80 et 140 g/litre, du fer à des concentrations comprises entre 0,001 et 10 g/litre, de préférence entre 0,05 et 4 g/litre, et du saccharose (sucre) à des concentrations comprises entre 1 et 100 g/litre, de préference entre 30 et 60 g/litre.

6. Bain aqueux alcalin suivant revendication 1, caractérisé en ce qu'il contient des brillanteurs et des agents de lissage.

7. Procédé destiné à la déposition electrolytique d'alliages zinc-fer, caractérisé en ce que des bains aqueux alcalins suivant les revendications 1 à 6 sont utilisés.

8. Procéde suivant revendication 7, caractérisé en ce qu'il est réalisé à des températures comprises entre 0 et 60 °C et à des densités de courant comprises entre 0,1 et 10 A/dm².
